# EUROPÄISCHE PATENTSCHRIFT

(11) **EP 0 509 302 B1**
(45) Veröffentlichungstag und Bekanntmachung des Hinweises auf die Patenterteilung: **29.01.1997**
(21) Anmeldenummer: 92105403.7
(22) Anmeldetag: 28.03.1992
(51) Int. Cl.: B41M 5/38

(54) **Verfahren zur Übertragung von Methinfarbstoffen**
Process for transfer of methine dyes
Procédé pour le transfert de colorants méthiniques

(30) Priorität: 18.04.1991 DE 4112654
(43) Veröffentlichungstag der Anmeldung: 21.10.1992
(73) Patentinhaber: BASF Aktiengesellschaft, 67063 Ludwigshafen (DE)
(72) Erfinder: Etzbach, Karl-Heinz, Dr., W-6710 Frankenthal (DE); Sens, Ruediger, Dr., W-6800 Mannheim 1 (DE)

(56) Entgegenhaltungen:
- EP-A- 0 279 467
- EP-A- 0 416 434
- EP-A- 0 444 327
- EP-A- 0 499 822
- WORLD PATENTS INDEX LATEST Week 9011, Derwent Publications Ltd., London, GB; AN 90-079267
- PATENT ABSTRACTS OF JAPAN vol. 11, no. 262 (C-442)(2709) 25. August 1987
- PATENT ABSTRACTS OF JAPAN vol. 15, no. 65 (M-1082)15. Februar 1991
- WORLD PATENTS INDEX LATEST Week 9103, Derwent Publications Ltd., London, GB; AN 91-019242
- CHEMICAL ABSTRACTS, vol. 112, no. 1, 1. Januar 1990, Columbus, Ohio, US; abstract no. 6938Q, H.MUSTROPH ET AL: 'Different substituent effects on the absorption maxima of azomethines and hydrazones.' Seite 682 ;Spalte RECHT ;

## Beschreibung

Die vorliegende Erfindung betrifft ein neues Verfahren zur Übertragung von Methinfarbstoffen von einem Träger auf ein mit Kunststoff beschichtetes Papier mit Hilfe einer Energiequelle.

Beim Thermotransferdruckverfahren wird ein Transferblatt, das einen thermisch transferierbaren Farbstoff in einem oder mehreren Bindemitteln, gegebenenfalls zusammen mit geeigneten Hilfsmitteln, auf einem Träger enthält, mit einer Energiequelle, z.B. mit einem Heizkopf oder einem Laser, durch kurze Heizimpulse (Dauer: Bruchteile einer Sekunde) von der Rückseite her erhitzt, wodurch der Farbstoff aus dem Transferblatt migriert und in die Oberflächenbeschichtung eines Aufnahmemediums hineindiffundiert. Der wesentliche Vorteil dieses Verfahrens besteht darin, daß die Steuerung der zu übertragenden Farbstoffmenge (und damit die Farbabstufung) durch Einstellung der von der Energiequelle abzugebenden Energie leicht möglich ist.

Allgemein wird die Farbaufzeichnung unter Verwendung der drei subtraktiven Grundfarben Gelb, Magenta, Cyan (und gegebenenfalls Schwarz) durchgeführt.

Um eine optimale Farbaufzeichnung zu ermöglichen, müssen die Farbstoffe folgende Eigenschaften besitzen:
- leichte thermische Transferierbarkeit,
- geringe Migration innerhalb oder aus der Oberflächenbeschichtung des Aufnahmemediums bei Raumtemperatur,
- hohe thermische und photochemische Stabilität sowie Resistenz gegen Feuchtigkeit und chemische Stoffe,
- für subtraktive Farbmischung die geeigneten Farbtöne aufweisen,
- einen hohen molaren Absorptionskoeffizienten aufweisen,
- bei Lagerung des Transferblattes nicht auskristallisieren.

Diese Forderungen sind erfahrungsgemäß gleichzeitig sehr schwierig zu erfüllen.

Daher entsprechen die meisten der bekannten, für den thermischen Transferdruck verwendeten Farbstoffe, insbesondere solche, die die Grundfarbe Magenta aufweisen, nicht dem geforderten Anforderungsprofil.

So sind z.B. in der JP-A-229 786/1985, JP-A-84 390/1990 sowie in der EP-A-258 856 Anilinderivate für diesen Zweck beschrieben, die in para-Stellung zur Aminogruppe den Tricyanovinylrest aufweisen. Die JP-A-32 164/1990 beschreibt Farbstoffe, die 4-Nitrophenylacetonitril als CH-acide Komponente aufweisen. Aus der EP-A-279 467 ist die Übertragung von Farbstoffen beschrieben, deren CH-acide Komponenten Benzoylacetonitril und dessen halogenierte Derivate sind.

Es hat sich jedoch gezeigt, daß mit diesen Farbstoffen keine ausreichenden Ergebnisse erzielt werden.

Aufgabe der vorliegenden Erfindung war es daher, ein neues Verfahren zur Übertragung von Methinfarbstoffen mit Absorption im blaugrünen oder grünen Spektralbereich bereitzustellen, wobei die zur Anwendung kommenden Farbstoffe die eingangs erwähnten Eigenschaften aufweisen sollten.

Es wurde nun gefunden, daß die Übertragung von Methinfarbstoffen von einem Träger auf ein mit Kunststoff beschichtetes Papier mit Hilfe einer Energiequelle vorteilhaft gelingt, wenn man einen Träger verwendet, auf dem sich ein oder mehrere Farbstoffe der Formel I

K-N=B (I)

befinden, in der
- K: für einen Rest der Formel worin
- n: 0 oder 1,
- R¹: Wasserstoff, Methyl, Methoxy, C₁-C₄-Mono- oder Dialkylaminosulfonylamino, C₁-C₄-Alkylsulfonylamino oder den Rest -NHCOR⁹ oder NHCO₂R⁹, wobei R⁹ die Bedeutung von Phenyl, Benzyl, Tolyl oder C₁-C₈-Alkyl, das gegebenenfalls durch ein oder zwei Sauerstoffatome in Etherfunktion unterbrochen ist, besitzt,
- R²: Wasserstoff, Methyl, Methoxy oder Ethoxy,
- R³ und R⁴: gleich oder verschieden sind und unabhängig voneinander jeweils Wasserstoff, C₁-C₈-Alkyl, das gegebenenfalls substituiert ist und durch ein oder zwei Sauerstoffatome in Etherfunktion unterbrochen sein kann, oder C₅-C₇-Cycloalkyl,
- R⁵: C₁-C₈-Alkyl, das gegebenenfalls substituiert ist und durch ein oder zwei Sauerstoffatome in Etherfunktion unterbrochen sein kann, C₅-C₇-Cycloalkyl, Phenyl oder Tolyl,
- R⁶: Wasserstoff, Halogen, C₁-C₆-Alkyl, gegebenenfalls durch C₁-C₄-Alkyl oder C₁-C₄-Alkoxy substituiertes Phenyl, gegebenenfalls durch C₁-C₄-Alkyl oder C₁-C₄-Alkoxy substituiertes Benzyl, Cyclohexyl, Thienyl, Hydroxy oder C₁-C₈-Monoalkylamino,
- R⁷: Cyano, Carbamoyl, C₁-C₆-Mono- oder Dialkylcarbamoyl oder C₁-C₆-Alkoxycarbonyl und
- R⁸: Halogen, Wasserstoff, C₁-C₄-Alkyl, C₁-C₄-Alkoxy, C₁-C₄-Alkylthio oder gegebenenfalls durch C₁-C₄-Alkyl substituiertes Phenyl bedeuten, und
- B: für den Rest einer CH-aciden Verbindung stehen, der sich von Nitromethan, Nitroethan, Benzimidazolen-2-ylacetamid oder einer Verbindung der Formel
ableitet, worin
- X¹: Cyano, Nitro, C₁-C₄-Alkanoyl, C₁-C₄-Alkylsulfonyl,
gegebenenfalls durch C₁-C₄-Alkyl, C₁-C₄-Alkoxy oder Halogen substituiertes Phenylsulfonyl, Carboxyl, gegebenenfalls durch 1 oder 2 Sauerstoffatome in Etherfunktion unterbrochenes C₁-C₆-Alkoxycarbonyl, C₅-C₇-Cycloalkoxycarbonyl, gegebenenfalls durch C₁-C₄-Alkyl, C₁-C₄-Alkoxy oder Halogen substituiertes Phenoxycarbonyl, Carbamoyl, gegebenenfalls durch 1 oder 2 Sauerstoffatome in Etherfunktion unterbrochenes C₁-C₆-Mono- oder Dialkylcarbamoyl, C₅-C₇-Mono- oder Dicycloalkylcarbamoyl, gegebenenfalls durch C₁-C₄-Alkyl, C₁-C₄-Alkoxy oder Halogen substituiertes Phenylcarbamoyl, Benzthiazol-2-yl, 5-Phenyl-1,3,4-thiadiazol-2-yl oder 2-Hydroxychinoxalin-3-yl,
- X²: C₁-C₄-Alkyl oder C₁-C₄-Alkoxy,
- X³: C₁-C₄-Alkoxycarbonyl, Phenylcarbamoyl oder Benzimidazol-2-yl,
- X⁴: C₁-C₄-Alkyl und
- X⁵: Wasserstoff, C₁-C₄-Alkyl oder Phenyl bedeuten.

Alle in den obengenannten Formeln auftretenden Alkylgruppen können sowohl geradkettig als auch verzweigt sein.

Wenn in den obengenannten Formeln substituierte Alkyl- oder Phenylgruppen auftreten, so sind diese in der Regel ein- bis dreifach substituiert.

Wenn in den obengenannten Formeln substituierte Alkylgruppen auftreten, so können als Substituenten z.B. Cyano, Phenyl, Tolyl, C₁-C₆-Alkanoyloxy, C₁-C₄-Alkoxycarbonyl oder C₁-C₄-Alkoxycarbonyloxy, wobei im letzten Fall die Alkoxygruppe durch Phenyl, Tolyl oder C₁-C₄-Alkoxy substituiert sein kann, in Betracht kommen.

Geeignete Reste X², X⁴, X⁵, R³, R⁴, R⁶ und R⁸ sind z.B. Methyl, Ethyl, Propyl, Isopropyl, Butyl, Isobutyl oder sec-Butyl.

Reste R³, R⁴ und R⁶ sind weiterhin z.B. Pentyl, Isopentyl, Neopentyl, tert-Pentyl, Hexyl oder 2-Methylpentyl.

Reste R³ und R⁴ sind weiterhin z.B. Heptyl, Octyl, 2-Ethylhexyl, 2-Methoxyethyl, 2- oder 3-Methoxypropyl, 2-Ethoxyethyl, 2- oder 3-Ethoxypropyl, 2-Propoxyethyl, 2- oder 3-Propoxypropyl, 2-Butoxyethyl, 2- oder 3-Butoxypropyl, 3,6-Dioxaheptyl, 3,6-Dioxaoctyl, 2-Cyanoethyl, 2- oder 3-Cyanopropyl, 2-Acetyloxyethyl, 2- oder 3-Acetyloxypropyl, 2-Isobutyryloxyethyl, 2- oder 2-Isobutyryloxypropyl, 2-Methoxycarbonylethyl, 2- oder 3-Methoxycarbonylpropyl, 2-Ethoxycarbonylethyl, 2- oder 3-Ethoxycarbonylpropyl 2-Methoxycarbonyloxyethyl, 2- oder 3-Methoxycarbonyloxypropyl, 2-Ethoxycarbonyloxyethyl, 2- oder 3-Ethoxycarbonyloxypropyl, 2-Butoxycarbonyloxyethyl, 2- oder 3-Butoxycarbonyloxypropyl, 2-(2-Phenylethoxycarbonyloxy)ethyl, 2- oder 3-(2-Phenylethoxycarbonyloxy)propyl, 2-(2-Ethoxyethoxycarbonyloxy)ethyl, 2- oder 3-(2-Ethoxyethoxycarbonyloxy)propyl, Benzyl, 2-Methylbenzyl, 1- oder 2-Phenylethyl, Cyclopentyl, Cyclohexyl oder Cycloheptyl.

Reste X² und R⁸ sind weiterhin z.B. Methoxy, Ethoxy, Propoxy, Iospropoxy, Butoxy, sec-Butoxy, Methylthio, Ethylthio,, Propylthio, Isopropylthio oder Butylthio.

Reste R⁸ sind weiterhin z.B. Fluor, Chlor oder Brom.

Reste R¹ sind z.B. Methylsulfonylamino, Ethylsulfonylamino, Propylsulfonylamino, Isopropylsulfonylamino, Butylsulfonylamino, Mono- oder Dimethylaminosulfonylamino, Mono- oder Diethylaminosulfonylamino, Mono- oder Dipropylaminosulfonylamino, Mono- oder Diisopropylaminosulfonylamino, Mono- oder Dibutylaminosulfonylamino oder (N-Methyl-N-ethylaminosulfonyl)amino.

Reste X¹, X³ und R⁷ sind z.B. Methoxycarbonyl, Ethoxycarbonyl, Propoxycarbonyl, Isopropoxycarbonyl oder Butoxycarbonyl.

Reste X¹ und R⁷ sind weiterhin z.B. Pentyloxycarbonyl, Hexyloxycarbonyl, Mono- oder Dimethylcarbamoyl, Mono- oder Diethylcarbamoyl, Mono- oder Dipropylcarbamoyl, Mono- oder Diisopropylcarbamoyl, Mono- oder Dibutylcarbamoyl oder N-Methyl-N-ethylcarbamoyl.

Reste X¹ sind weiterhin z.B. 2-Methoxyethoxycarbonyl, 2-Ethoxyethoxycarbonyl, 3,6-Dioxaheptyloxycarbonyl, Cyclopentyloxycarbonyl, Cyclohexyloxycarbonyl, Cycloheptyloxycarbonyl, Formyl, Acetyl, Propionyl, Butyryl, Isobutyryl,

Methylsulfonyl, Ethylsulfonyl, Propylsulfonyl, Isopropylsultonyl, Butylsulfonyl, Phenylsulfonyl, 2- oder 4-Methylphenylsulfonyl, Mono- oder Dipentylcarbamoyl, Mono- oder Dihexylcarbamoyl, Mono- oder Bis(2-methoxyethyl)carbamoyl, Mono- oder Bis(2-ethoxyethyl)carbamoyl, Mono- oder Bis(3,6-dioxaheptyl)carbamoyl, Mono- oder Dicyclopentylcarbamoyl, Mono- oder Dicyclohexylcarbamoyl, Mono-oder Dicycloheptylcarbamoyl, Phenylcarbamoyl, 2-Methylphenylcarbamoyl, 2,4-Dimethylphenylcarbamoyl, 2-Methoxyphenylcarbamoyl, 2,4-Dimethoxyphenylcarbamoyl, 2-Chlorphenylcarbamoyl oder 2,4-Dichlorphenylcarbamoyl.

Besonders bevorzugt ist ein Verfahren, bei dem sich auf dem Träger ein oder mehrere Farbstoffe der Formel I befinden, in der B für den Rest einer CH-aciden Verbindung, der sich von einer Verbindung der Formel IIa oder IIb ableitet, steht.

Besonders bevorzugt ist weiterhin ein Verfahren, bei dem sich auf dem Träger ein oder mehrere Farbstoffe der Formel I befinden, in der K für einen Rest der Formel IIIa, IIIc, IIIj, IIIk, IIIl oder IIIm steht.

Insbesondere hervorzuheben ist ein Verfahren, bei dem sich auf dem Träger ein oder mehrere Farbstoffe der Formel I befinden, in der B für den Rest der Formel steht.

Die Methinfarbstoffe der Formel I können nach an sich bekannten Methoden, wie sie beispielsweise in der JP-A-32 164/1990, in der älteren Anmeldung EP-A-416 434 oder in der älteren deutschen Patentanmeldung P 41 05 197.1 (EP-A-0 499 822) beschrieben sind, hergestellt werden.

Im Vergleich zu den bei den bekannten Verfahren verwendeten Farbstoffen zeichnen sich die im erfindungsgemäßen Verfahren übertragenen Farbstoffe der Formel I im allgemeinen durch verbesserte Migrationseigenschaften im Aufnahmemedium bei Raumtemperatur, leichtere thermische Transferierbarkeit, höhere thermische und photochemische Stabilität, leichtere technische Zugänglichkeit, bessere Resistenz gegen Feuchtigkeit und chemische Stoffe, höhere Farbstärke, bessere Löslichkeit oder bessere Eignung für die subtraktive Farbmischung (höhere Farbtonreinheit, geringere Blauabsorption, günstigere Form der Absorptionsbande, z.B. geringe Halbwertsbreite oder größere Flankensteilheit auf der kurzwelligen Seite) aus. Außerdem eignen sie sich besonders vorteilhaft für Farbstoffmischungen mit roten oder rötlich-violetten Farbstoffen. Solche Farbstoffe sind beispielsweise aus der EP-A-216 483, EP-A-209 990, EP-A-312 211, US-A-4 698 651, EP-A-346 729 oder den älteren Anmeldungen EP-A-416 434, EP-A-441 208 oder EP-A-460 463 bekannt.

Die Farbstoffe der Formel I ergeben in Kombination mit violetten Farbstoffen hochbrillante Magentafärbungen sowie in Kombination mit Cyanfarbstoffen hochbrillante, rotstichige Blaufärbungen. Gleichzeitig wird in Kombination mit geeigneten Gelbfarbstoffen ein tiefes, neutrales Schwarz erzielt.

Zur Herstellung der für das erfindungsgemäße Verfahren benötigten Farbstoffträger werden die Farbstoffe in einem geeigneten organischen Lösungsmittel oder in Mischungen von Lösungsmitteln mit einem oder mehreren Bindemitteln, gegebenenfalls unter Zugabe von Hilfsmitteln, zu einer Druckfarbe verarbeitet. Diese enthält den Farbstoff vorzugsweise in molekular-dispers gelöster Form. Die Druckfarbe kann mittels einer Rakel auf den inerten Träger aufgetragen und die Färbung an der Luft getrocknet werden.

Geeignete organische Lösungsmittel für die Farbstoffe I sind z.B. solche, in denen die Löslichkeit der Farbstoffe I bei Raumtemperatur größer als 1 Gew.%, vorzugsweise größer als 5 Gew.% ist.

Beispielhaft seien Ethanol, Propanol, Isobutanol, Tetrahydrofuran, Methylenchlorid, Methylethylketon, Cyclopentanon, Cyclohexanon, Toluol, Chlorbenzol oder deren Mischungen genannt.

Als Bindemittel kommen alle Resins oder Polymermaterialien in Betracht, welche in organischen Lösungsmitteln löslich sind und den Farbstoff an den inerten Träger abriebfest zu binden vermögen. Dabei werden solche Bindemittel bevorzugt, welche den Farbstoff nach Trocknung der Druckfarbe an der Luft in Form eines klaren, transparenten Films aufnehmen, ohne daß dabei eine sichtbare Auskristallisation des Farbstoffes auftritt.

Solche Bindemittel sind beispielsweise in der älteren Anmeldung EP-A-441 282 oder in den entsprechenden dort zitierten Patentanmeldungen genannt.

Bevorzugte Bindemittel sind Ethylcellulose, Ethylhydroxyethylcellulose, Polyvinylbutyrat, Polyvinylacetat oder gesättigte lineare Polyester.

Das Gewichtsverhältnis Bindemittel:Farbstoff beträgt im allgemeinen 1:1 bis 5:1.

Als Hilfsmittel kommen z.B. Trennmittel in Betracht, wie sie in der älteren Anmeldung EP-A-441 282 oder den entsprechenden dort zitierten Patentanmeldungen genannt sind. Darüber hinaus sind besonders organische Additive zu nennen, welche das Auskristallisieren der Transferfarbstoffe bei Lagerung oder beim Erhitzen des Farbbandes verhindern, z.B. Cholesterin oder Vanillin.

Geeignete inerte Träger sind z.B. in der älteren Anmeldung EP-A-441 282 oder in den entsprechenden dort zitierten Patentanmeldungen beschrieben. Die Dicke des Farbstoff-Trägers beträgt im allgemeinen 3 bis 30 µm, vorzugsweise 5 bis 10 µm.

Als Farbstoffnehmerschicht kommen prinzipiell alle temperaturstabilen Kunststoffschichten mit Affinität zu den zu transferierenden Farbstoffen in Betracht, z.B. modifizierte Polycarbonate oder Polyester. Weitere Einzelheiten dazu können z.B. aus der älteren Anmeldung EP-A-441 282 oder den entsprechenden dort zitierten Patentanmeldungen entnommen werden.

Die Übertragung erfolgt mittels einer Energiequelle, z.B. mittels eines Lasers oder mittels eines Thermokopfes, wobei dieser auf eine Temperatur von ≥ 300°C aufheizbar sein muß, damit der Farbstofftransfer im Zeitbereich t: 0 < t < 15 ms erfolgen kann. Dabei migriert der Farbstoff aus dem Transferblatt und diffundiert in die Oberflächenbeschichtung des Aufnahmemediums.

Die folgenden Beispiele sollen die Erfindung näher erläutern. Angaben über Prozente beziehen sich, sofern nicht anders vermerkt, auf das Gewicht.

### Transfer der Methinfarbstoffe

Um das Transferverhalten der Farbstoffe quantitativ und in einfacher Weise prüfen zu können, wurde der Thermotransfer mit großflächigen Heizbacken durchgeführt, wobei die Transfertemperatur im Bereich 70 °C < T < 120 °C variiert und die Transferzeit auf 2 Minuten festgelegt wurde.
α) Allgemeines Rezept für die Beschichtung der Träger mit Farbstoff:
   1 g Bindemittel wurden in 8 ml Toluol/Ethanol (8:2 v/v) bei 40 bis 50 °C gelöst. Dazu wurde eine Lösung aus 0,25 g Farbstoff in 30 ml Tetrahydrofuran eingerührt und gegebenenfalls von unlöslichem Rückstand abfiltriert. Die so erhaltene Druckpaste wurde mit einer 80 µm Rakel auf eine Polyesterfolie (Dicke: 6 bis 10 µm) abgezogen und mit einem Fön getrocknet.
β) Prüfung auf thermische Transferierbarkeit
   Die verwendeten Farbstoffe wurden in der folgenden Weise geprüft: Die den zu prüfenden Farbstoff in der Beschichtungsmasse (Vorderseite) enthaltende Polyesterfolie (Geber) wurde mit der Vorderseite auf kommerziell erhältliches Hitachi Color Video Print Paper (Nehmer) gelegt und aufgedrückt. Geber/Nehmer wurden dann mit Aluminiumfolie umwickelt und zwischen zwei beheizten Platten bei verschiedener Temperatur T (im Temperaturintervall 70°C < T < 120°C) erhitzt. Die in die glänzende Kunststoffschicht des Nehmers diffundierte Farbstoffmenge ist proportional der optischen Dichte (= Extinktion A). Letztere wurde photometrisch bestimmt. Trägt man den Logarithmus der im Temperaturintervall zwischen 40 und 110°C gemessenen Extinktion A der angefärbten Nehmerpapiere gegen die zugehörige reziproke absolute Temperatur auf, so erhält man Geraden, aus deren Steigung die Aktivierungsenergie ΔE_{T} für das Transferexperiment berechnet wird:${\text{ΔE}}_{\text{T}} \text{= 2,3 · R ·} \frac{\text{ΔlogA}}{\text{Δ} \left[\frac{\text{1}}{\text{T}}\right]}$
   Zur vollständigen Charakterisierung wurde aus den Auftragungen zusätzlich die Temperatur T* [°C] entnommen, bei der die Extinktion A der angefärbten Nehmerpapiere den Wert 1 erreicht.

Die in der folgenden Tabelle aufgeführten Farbstoffe wurden nach α) verarbeitet und die erhaltenen, mit Farbstoff beschichteten Träger nach β) auf das Transferverhalten geprüft. In der Tabelle sind jeweils die Thermotransferparameter T* und ΔE_{T}, die Absorptionsmaxima der Farbstoffe λₘₐₓ (gemessen in Methylenchlorid) sowie die verwendeten Bindemittel aufgeführt.

Dabei gelten folgende Abkürzungen:
- B: = Bindemittel
- V: = Vylon® 290 der Fa. Toyobo

## Patentansprüche

1. Verfahren zur Übertragung von Methinfarbstoffen von einem Träger auf ein mit Kunststoff beschichtetes Papier durch Diffusion mit Hilfe einer Energiequelle, dadurch gekennzeichnet, daß man einen Träger verwendet, auf dem sich ein oder mehrere Farbstoffe der Formel I
K-N=B (I)
befinden, in der
K für einen Rest der Formel worin
n 0 oder 1,
R¹ Wasserstoff, Methyl, Methoxy, C₁-C₄-Mono- oder Dialkylaminosulfonylamino, C₁-C₄-Alkylsulfonylamino oder den Rest -NHCOR⁹ oder -NHCO₂R⁹, wobei R⁹ die Bedeutung von Phenyl, Benzyl, Tolyl oder C₁-C₈-Alkyl, das gegebenenfalls durch ein oder zwei Sauerstoffatome in Etherfunktion unterbrochen ist, besitzt,
R² Wasserstoff, Methyl, Methoxy oder Ethoxy,
R³ und R⁴ gleich oder verschieden sind und unabhängig voneinander jeweils Wasserstoff, C₁-C₈-Alkyl, das gegebenenfalls substituiert ist und durch ein oder zwei Sauerstoffatome in Etherfunktion unterbrochen sein kann, oder C₅-C₇-Cycloalkyl,
R⁵ C₁-C₈-Alkyl, das gegebenenfalls substituiert ist und durch ein oder zwei Sauerstoffatome in Etherfunktion unterbrochen sein kann, C₅-C₇-Cycloalkyl, Phenyl oder Tolyl,
R⁶ Wasserstoff, Halogen, C₁-C₆-Alkyl, gegebenenfalls durch C₁-C₄-Alkyl oder C₁-C₄-Alkoxy substituiertes Phenyl, gegebenenfalls durch C₁-C₄-Alkyl oder C₁-C₄-Alkoxy substituiertes Benzyl, Cyclohexyl, Thienyl, Hydroxy oder C₁-C₈-Monoalkylamino,
R⁷ Cyano, Carbamoyl, C₁-C₆-Mono- oder Dialkylcarbamoyl oder C₁-C₆-Alkoxycarbonyl und
R⁸ Halogen, Wasserstoff, C₁-C₄-Alkyl, C₁-C₄-Alkoxy, C₁-C₄-Alkylthio oder gegebenenfalls durch C₁-C₄-Alkyl substituiertes Phenyl bedeuten,
und
B für den Rest einer CH-aciden Verbindung stehen, der sich von Nitromethan, Nitroethan, Benzimidazol-2-ylacetamid oder einer Verbindung der Formel
ableitet, worin
X¹ Cyano, Nitro, C₁-C₄-Alkanoyl,
C₁-C₄-Alkylsulfonyl, gegebenenfalls durch C₁-C₄-Alkyl, C₁-C₄-Alkoxy oder Halogen substituiertes Phenylsulfonyl, Carboxyl, gegebenenfalls durch 1 oder 2 Sauerstoffatome in Etherfunktion unterbrochenes C₁-C₆-Alkoxycarbonyl, C₅-C₇-Cycloalkoxycarbonyl, gegebenenfalls durch C₁-C₄-Alkyl, C₁-C₄-Alkoxy oder Halogen substituiertes Phenoxycarbonyl, Carbamoyl, gegebenenfalls durch 1 oder 2 Sauerstoffatome in Etherfunktion unterbrochenes C₁-C₆-Mono- oder Dialkylcarbamoyl, C₅-C₇-Mono- oder Dicycloalkylcarbamoyl, gegebenenfalls durch C₁-C₄-Alkyl, C₁-C₄-Alkoxy oder Halogen substituiertes Phenylcarbamoyl, Benzthiazol-2-yl, 5-Phenyl 1,3,4-thiadiazol-2-yl oder 2-Hydroxychinoxalin-3-yl,
X² C₁-C₄-Alkyl oder C₁-C₄-Alkoxy,
X³ C₁-C₄-Alkoxycarbonyl, Phenylcarbamoyl oder Benzimidazol-2-yl,
X⁴ C₁-C₄-Alkyl und
X⁵ Wasserstoff, C₁-C₄-Alkyl oder Phenyl bedeuten.

2. Verfahren nach Anspruch 1, dadurch gekennzeichnet, daß sich auf dem Träger ein oder mehrere Farbstoffe der Formel I befinden, in der B für den Rest einer CH-aciden Verbindung, der sich von einer Verbindung der Formel IIa oder IIb ableitet, steht.

3. Verfahren nach Anspruch 1, dadurch gekennzeichnet, daß sich auf den Träger ein oder mehrere Farbstoffe der Formel I befinden, in der K für einen Rest der Formel IIIa, IIIc, IIIj, IIIk, IIIl oder IIIm steht.

## Claims

1. A process for transferring a methine dye from a transfer to plastic-coated paper by diffusion with the aid of an energy source, which comprises using a transfer comprising one or more dyes of the formula I
K-N=B (I)
where
K is a radical of the formula where
n is 0 or 1,
R¹ is hydrogen, methyl, methoxy, mono- or di-C₁-C₄-alkylaminosulfonylamino, C₁-C₄-alkylsulfonylamino or the radical -NHCOR⁹ or -NHCO₂R⁹, where R⁹ is phenyl, benzyl, tolyl or C₁-C₈-alkyl which may be interrupted by one or two oxygen atoms in ether function,
R² is hydrogen, methyl, methoxy or ethoxy,
R³ and R⁴ are identical or different and each is independently of the other hydrogen, C₁-C₈-alkyl, which may be substituted and which may be interrupted by one or two oxygen atoms in ether function, or C₅-C₇-cycloalkyl,
R⁵ is C₁-C₈-alkyl, which may be substituted and which may be interrupted by one or two oxygen atoms in ether function, C₅-C₇-cycloalkyl, phenyl or tolyl,
R⁶ is hydrogen, halogen, C₁-C₆-alkyl, unsubstituted or C₁-C₄-alkyl- or C₁-C₄-alkoxy-substituted phenyl, unsubstituted or C₁-C₄-alkyl- or C₁-C₄-alkoxy-substituted benzyl, cyclohexyl, thienyl, hydroxyl or C₁-C₈-monoalkylamino,
R⁷ is cyano, carbamoyl, mono- or di-C₁-C₆-valkylcarbamoyl or C₁-C₆-alkoxycarbonyl, and
R⁸ is halogen, hydrogen, C₁-C₄-alkyl, C₁-C₄-alkoxy, C₁-C₄-alkylthio or unsubstituted or C₁-C₄-alkyl-substituted phenyl,
and
B is the radical of an acidic CH compound which is derived from nitromethane, nitroethane, benzimidazol-2-ylacetamide or a compound of the formula
where
X¹ is cyano, nitro, C₁-C₄-alkanoyl, C₁-C₄-alkylsulfonyl, unsubstituted or C₁-C₄-alkyl-, C₁-C₄-alkoxy- or halogen-substituted phenylsulfonyl, carboxyl, C₁-C₆-alkoxycarbonyl, monooxa- or dioxa-C₁-C₆-alkoxycarbonyl, C₅-C₇-cycloalkoxycarbonyl, unsubstituted or C₁-C₄-alkyl-, C₁-C₄-alkoxy- or halogen-substituted phenoxycarbonyl, carbamoyl, mono- or di-C₁-C₆-alkylcarbamoyl, monooxa- or dioxa-mono- or -di-C₁-C₆-alkylcarbamoyl, mono- or di-C₅-C₇-cycloalkylcarbamoyl, unsubstituted or C₁-C₄-alkyl-, C₁-C₄-alkoxy- or halogen-substituted phenylcarbamoyl, 2-benzothiazolyl, 5-phenyl-1,3,4-thiadiazol-2-yl or 2-hydroxyquinoxalin-3-yl,
X² is C₁-C₄-alkyl or C₁-C₄-alkoxy,
X³ is C₁-C₄-alkoxycarbonyl, phenylcarbamoyl or 2-benzimidazolyl,
X⁴ is C₁-C₄-alkyl, and
X⁵ is hydrogen, C₁-C₄-alkyl or phenyl.

2. A process as claimed in claim 1, wherein the transfer comprises one or more dyes of the formula I where B is the radical of an acidic CH compound which is derived from a compound of the formula IIa or IIb.

3. A process as claimed in claim 1, wherein the transfer comprises one or more dyes of the formula I where K is a radical of the formula IIIa, IIIc, IIIj, IIIk, IIIl or IIIm.

## Revendications

1. Procédé de transfert de colorants méthiniques entre un support et un papier enduit de matière plastique, par diffusion à l'aide d'une source d'énergie, caractérisé en ce que l'on utilise un support sur lequel se trouvent un ou plusieurs colorants de formule I
K-N=B (I)
dans laquelle
K est mis pour un reste de formule où
n est mis pour 0 ou 1
R¹ représente un atome d'hydrogène, un reste méthyle, méthoxy, mono- ou di(alkyl en C₁-C₄)aminosulfonylamino, (alkyl en C₁-C₄)sulfonylamino ou le reste -NHCOR⁹ ou -NHCO₂R⁹, R⁹ représentant un groupement phényle, benzyle, tolyle ou alkyle en C₁-C₈ qui est éventuellement interrompu par un ou deux atomes d'oxygène en fonction éther,
R² représente un atome d'hydrogène ou un reste méthyle, méthoxy ou éthoxy,
R³ et R⁴ sont identiques ou différents et représentent chacun, indépendamment l'un de l'autre, un atome d'hydrogène, un reste alkyle en C₁-C₈ qui est éventuellement substitué et peut être interrompu par un ou deux atomes d'oxygène en fonction éther, ou un reste cycloalkyle en C₅-C₇,
R⁵ représente un reste alkyle en C₁-C₈ qui est éventuellement substitué et peut être interrompu par un ou deux atomes d'oxygène en fonction éther, un reste cycloalkyle en C₅-C₇, phényle ou tolyle,
R⁶ représente un atome d'hydrogène ou d'halogène, un reste alkyle en C₁-C₆, phényle éventuellement substitué par un groupement alkyle en C₁-C₄ ou alcoxy en C₁-C₄, benzyle éventuellement substitué par un grpoupement alkyle en C₁-C₄ ou alcoxy en C₁-C₄, cyclohexyle, thiényle, hydroxy ou monoalkylamino en C₁-C₈,
R⁷ représente un reste cyano, carbamoyle, mono- ou di(alkyl en C₁-C₆)carbamoyle ou (alcoxy en C₁-C₆)carbonyle, et
R⁸ représente un atome d'halogène ou d'hydrogène ou un reste alkyle en C₁-C₄, alcoxy en C₁-C₄, alkylthio en C₁-C₄ ou phényle éventuellement substitué par un groupement alkyle en C₁-C₄,
et
B est mis pour le reste d'un composé CH-acide qui dérive du nitrométhane, du nitroéthane, du benzimidazol-2-ylacétamide ou d'un composé de formule où
X¹ représente un reste cyano, nitro, alcanoyle en C₁-C₄, alkylsulfonyle en C₁-C₄, phénylsulfonyle éventuellement substitué par un groupement alkyle en C₁-C₄, alcoxy en C₁-C₄ ou par un atome d'halogène, carboxyle, (alcoxy en C₁-C₆)carbonyle éventuellement interrompu par 1 ou 2 atomes d'oxygène en fonction éther, (cycloalcoxy en C₅-C₇)carbonyle, phénoxycarbonyle éventuellement substitué par un groupement alkyle en C₁-C₄, alcoxy en C₁-C₄ ou par un atome d'halogène, carbamoyle, mono- ou di(alkyl en C₁-C₆)carbamoyle éventuellement interrompu par 1 ou 2 atomes d'oxygène en fonction éther, mono- ou di(cycloalkyl en C₅-C₇)carbamoyle, phénylcarbamoyle éventuellement substitué par un groupement alkyle en C₁-C₄, alcoxy en C₁-C₄ ou par un atome d'halogène, benzothiazol-2-yle, 5-phényl-1,3,4-thiadiazol-2-yle ou 2-hydroxyquinoxaline-3-yle,
X² représente un reste alkyle en C₁-C₄ ou alcoxy en C₁-C₄,
X³ représente un reste (alcoxy en C₁-C₄)carbonyle, phénylcarbamoyle ou benzimidazol-2-yle,
X⁴ représente un reste alkyle en C₁-C₄ et
X⁵ représente un atome d'hydrogène ou un reste alkyle en C₁-C₄ ou phényle.

2. Procédé selon la revendication 1, caractérisé en ce qu'il se trouve, sur le support, un ou plusieurs colorants de formule I dans laquelle B est mis pour le reste d'un composé CH-acide qui dérive d'un composé de formule IIa ou IIb.

3. Procédé selon la revendication 1, caractérisé en ce qu'il se trouve, sur le support, un ou plusieurs colorants de formule I dans laquelle K est mis pour un reste de formule IIIa, IIIc, IIIj, IIIk, IIIl ou IIIm.
